# EUROPÄISCHE PATENTSCHRIFT

(11) **EP 0 158 721 B1**
(45) Veröffentlichungstag und Bekanntmachung des Hinweises auf die Patenterteilung: **08.08.1990**
(21) Anmeldenummer: 84114801.8
(22) Anmeldetag: 05.12.1984
(51) Int. Cl.: D04H 11/00, B05D 1/14

(54) **Verfahren zum Herstellen eines beflockten Textilflächengebildes und flexibles Textilflächengebilde**
Method for making a flocked textile fabric, and flexible textile fabric
Procédé de fabrication d'une étoffe textile floquée et étoffe textile flexible

(30) Priorität: 17.04.1984 DE 3414505
(43) Veröffentlichungstag der Anmeldung: 23.10.1985
(73) Patentinhaber: UNIROYAL ENGLEBERT TEXTILCORD S.A., L-8401 Steinfort (LU); Chemische Fabrik Stockhausen GmbH, D-47805 Krefeld (DE)
(72) Erfinder: Lenards, Gerhard, D-4050 Mönchengladbach 2 (DE); Stukenbrock, Karl-Heinz, D-4051 Nettetal (DE)

(56) Entgegenhaltungen:
- DE-A- 2 004 851
- DE-A- 2 542 367
- FR-A- 1 550 972
- FR-A- 1 565 569
- FR-A- 2 122 549
- US-A- 3 923 938

## Beschreibung

Die Erfindung betrifft ein Verfahren zum Herstellen eines beflockten, porösen Textilflächengebildes, das aus einer Klebstoffschicht und einer Kurzfaserschicht (Flock) besteht. Hergestellt wird das Textilflächengebilde, indem eine Klebstoffschicht von einer Trägerfläche nicht haftend aufgenommen und elektrostatisch beflockt wird. Dieses Flächengebilde wird getrocknet und anschließend fixiert. Im gereinigten Zustand wird es von der Trägerfläche getrennt und liegt als sich selbsttragendes Textilprodukt zur Weiterverwendung vor.

Flächengebilde aus Klebstoff und Kurzfasern auf einer Trägerfläche herzustellen, ist nach DE PS 10 81 857 bekannt. Dabei wird ein gleichförmiger, kontinuierlicher Klebstoffilm aus geringviskosem Kunststoff, Harz, Kautschuk oder Mischpolymerisat in Form einer flüchtigen organischen Lösungsmittellösung auf eine Trägerfläche aufgebracht, beflockt und nach dem Beflocken getrocknet, so daß das Lösungsmittel verdampft. Das erhaltene textile Flächengebilde ist leicht und porös und zeigt eine samtartige Oberfläche. In zusätzlichen Behandlungsstufen mit Hilfe von Kleber und Florlage kann es auch eine florartige Oberfläche erhalten.

Textile Flächengebilde, bestehend aus Substrat, Kleber und Kurzfasern, mit samtartiger Oberfläche herzustellen, ist nach DE-PS 832 112 bekannt. Die Fasern werden dabei an bestimmten Stellen in ihrer Neigung durch Kippen infolge Luftstrahlbehandlung geändert. Dadurch werden hellere und dunklere Effekte in der samtartigen Oberfläche erzielt.

Textile Flächengebilde, die mit Kurzfasern (Flock) versehen sind, werden nach Handbuch "Die textilen Rohstoffe", E. Wagner, 6. Auflage 1981, Seite 159, als Wildleder-, Samt-, Plüsch- und Fellimitationen, als Velourpapiere, Kunstleder, u.a. Florprodukte hergestellt. Dabei dient ein Substrat in Form von Gewebe, Gewirke oder Papier als Kleber und Flock tragendes Produktbestandteil.

Nach der DE-A-2004 851 ist ein Verfahren zum Herstellen einer substratlosen, aus Schaumstoffkleberschicht und Florfaserschicht bestehenden Verbundware bekannt. Der Schaumkleber ist ein thermoplastisches Harz mit offenen Zellen aus einem Vinylchlorid-Homopolymeren oder Copolymeren, deren Feinpulverteilchen in flüssige Weichmachungsmittel diffundiert und geliert werden. Vor dem Gelieren wird die auf einem Übertragungsträger verteilt ausgebreitete Schaummasse beflockt. Die erhaltenen Flockflächengebilde werden verwendet als Bodenbelag, Teppichunterlage, gffs auch als Bekleidungsstoff. Das Flächengebilde ist chemisch nicht reinigungsbeständig. Bei Chemischreinigung werden die Weichmacher extrahiert.. Das Gebilde wird hart und spröde. Es ist nicht kälteflexibel; denn bei niedrigen Temperaturen wird es härter als zuvor.

Ziel der Erfindung ist es, ein substratloses, eine Flockschicht aufweisendes Textilflächengebilde herzustellen, das hinsichtlich seiner Gebrauchstüchtigkeit verbesserte Eigenschaften aufweisen und des weiteren bezüglich seiner textilen Oberfläche ein veredeltes, flanellartigen Charakter aufweisendes Aussehen erhalten soll. Der Erfindung liegt die Aufgabe zugrunde, das Textilflächengebilde aus handelsüblichen Klebstoffen und Kurzfasern herzustellen und dabei die gewünschten Eigenschaften durch die genannten Ausgangsstoffe und durch eine Veredelung in einer weiteren Behandlungsstufe einfach und kostengünstig zu erzielen.

Erfindungsgemäß wird dies dadurch erreicht, das ein aus einer wäßrigen polymeren Luftschaumdispersion und Kurzfasern (Flock) erhaltenes Flächengebilde nach dem Beflocken zusätzlich kalandriert wird. Ein in einer Dünnschicht auf eine Trägerfläche kontinuierlich aufgegebener wäßriger Dispersionskleber in Luftschaumform wird in der Beflockungsstufe mit Kurzfasern beflockt und wird als angetrocknetes, mit einer dichten Flockschicht aus im wesentlichen aufrechtstehenden Fasern verbundenes, noch nicht ausgehärtetes textiles Flächengebilde durch den Walzenspalt eines Kalanders bewegt und dabei auf eine bestimmte, wählbare Dicke zusammengepreßt. Im wesentlichen wird dabei eine gleichmäßige Oberflächenverformung des Flocks erzielt.

Das kalandrierte Flächengebilde wird anschließend fixiert und auskondensiert, dann vom Flock- überschuß gereinigt und von der Trägerfläche getrennt. Das so erhaltene textile Flächenprodukt ist leicht, luftdurchlässig und bi-elastisch. Es weist eine Oberfläche auf, die einem feinen Flanell gleichkommt. Dieses veredelte Aussehen wird durch das Kalandrieren erzielt.

Es ist außerdem weich im Griff und sieht optisch voller aus, als es tatsächlich ist. Es ist außerdem reinigungsbeständig. Aufgrund dieser Eigenschaften ist das textile Flächenprodukt in vielen 8ereichen vorteilhaft anzuwenden, so z.B. als Auskleidungsmaterial in Taschen und Koffer, als Textiltapetenersatz in Räumen und als Innenverkleidung in Fahrzeugen. Als weniger dekorativ ausgestattetes Material kann es in Fahrzeugen und Maschinengehäusen, wie z.B. Schreib- oder anderen Büromaschinen oder Staubsauger als schallbrechendes Material verwendet werden. Bei der Verwendung in Räumen kann es wärmeisolierend und schallschluckend sein.

Dispersionsklebstoffe sind nach Kunststoff Handbuch Polyurethane Band 7, G. Oertel, 2. Auflage 1983, bekannt; vgl. Seite 591, beispielsweise Klebstoffe aus wäßrigen Polyurethandispersionen. Vgl. auch Kapitel 11.7.4 Bekleidungsindustrie, insbesondere Verbunde mit Geweben und Gewirken, u.a.O. für ganzflächige Beflockung, und Kapitel 11.7.5 Fahrzeugbau, insbesondere Fahrzeugteile, z.B. Handschuhkasten, bezüglich dekorativer Beflockung.

Nach dem Herstellungsverfahren der vorliegenden Erfindung wird der Dispersionsklebstoff derart mit der Flockschicht verbunden, daß die in den Kleber eindringenden Kurzfasern die Klebschicht halten und verstärken und daß sie dabei von den in voller Dichte vorhandenen, im wesentlichen aufrechtstehenden Kurzfasern selbst unterstützt werden. Dieser, in seinem Kleberschichtbereich noch plastische, nicht auskondensierte, nicht abschließend vernetzte, großzellige Schaumstoffbestandteil und die Kurzfasern des Flockbereichs werden im Kalanderwalzenspalt zusammengepreßt und hierbei erhält im wesentlichen die Flockoberfläche ihre über die gesamte Fläche reichende sehr gleichmäßige Oberflächenverformung. Sie verleiht ihr hernach ein flanellartiges, gleichmäßig ungleichmäßiges Aussehen.

Dieses durch Kalandrieren behandelte Flächengebilde ergibt nach dem Trocknen und Fixieren eine sehr leichte Warenbahn, die hoch luftdurchlässig und begrenzt bi-elastisch ist und die eine Flockoberfläche in der vorbeschriebenen Art aufweist.

Nach einer weiteren Ausgestaltung kann das textile Flächengebilde nach dem Kalandrieren in einer Prägestufe bevorzugt ein dekoratives Muster nach vorgegebenen, wählbar einzusetzenden Prägehilfsmitteln erhalten. Es kann z.B. ein rustikales Gewebedessin erhalten. Die Behandlung in Kalandrier- und Prägestufen ergibt ein textiles Flächengebilde, das einen kombiniert aus Flachgewebe und Flanell ähnlichen Charakter aufweist.

Das Verfahren und daraus erhaltene textile Flächenprodukt nach Erfindung wird anhand von Beispielen näher erläutert.

Die Zeichnung zeigt schematisch den Aufbau der Mittel zum Herstellen einer beflockten Textilbahn mit Flanellaussehen.

Eine wäßrige polymere Schaumkleberdispersion mit einem Schaumgewicht von 100 bis 500 g/ I aus Polyurethan oder Acrylat wird durch eine Rakel 1 auf eine Trägerfläche 2 in Form eines nicht haftenden und hitzebeständigen Endlosbandes in einer Dicke des Luftschaums von wahlweise 100 bis 1000 pm aufgegeben. In einer Beflockungsstufe 3, d.i. ein elektrostatisch aufgebautes Feld, werden elektrostatisch präparierte Kurzfasern bekannter Art, z.B. Polyamid in einer Feinheit von wahlweise 1,7 bis 3,3 dtex und wahlweise etwa 0,6 bis 1,0 mm Schnittlänge, in die Kleberschicht eingeflockt, so daß die Kurzfasern mit ihren Enden von dem Klebermaterial zumindest teilweise umgeben sind. Die Kleberschicht ist verhältnismäßig großzellig und die Schichtdicke ist sehr gering. Der klebende Schaumstoff verbindet sich mit den in voller Dichte eingeflockten Kurzfasern, wobei sich beide gegenseitig halten und die Fasern gewissermaßen die Klebermasse verstärken. Das Aufrakeln und Beflocken erfolgen bei Raumtemperatur. Die beflockte Bahn, die die Beflockungsstufe verläßt, ist weich, plastisch und viscoelastisch und noch nicht ausgehärtet. Sie wird dann in einer ersten Trockenzone 4 je nach Art des gewählten Schaumklebers entweder durch Hitze- oder Wärmebehandlung getrocknet, wobei dem Kleberschaum das Wasser entzogen wird.

Diese Bahn wird dann durch den Walzenspalt eines Kalanders 5 geführt, unterliegt hierbei einer Flächenpressung, durch die die Kurzfasern auf Druck und/oder Knickung beansprucht werden. Im Ergebnis zeigt sich die Oberfläche mit einem gleichmäßigen, flanellartigen oder verfilzt flanellartigen Aussehen. Es ist einheitlich an der gesamten Oberfläche vorhanden und als neue Veredelungsbehandlung anzusehen, die bei Tuchgeweben vergleichsweise nur durch hohen Ausrüstungsaufwand erzielt werden kann. Bevor der Schaumkleber auskondensiert, können weitere Oberflächenveredelungen in einer Zwischenstufe 6 vorgenommen werden. Es kann z.B. ein Prägen oder Teilprägen vorgesehen werden. Dies richtet sich nach den Erfordernissen der späteren Verwendung des textilen Oberflächengebildes. Einsatzgebiete sind z.B. die Fahrzeugindustrie sowie die Wandbespann- oder Täschnermaterial verarbeitende Branche.

In einer weiteren Behandlungsstufe 7 wird die angetrocknete, veredelte textile Warenbahn einem Trocken- und Fixierprozeß mit gegebenenfalls für Ober- und Unterseite unterschiedlichen Wärmebehandlungen unterworfen. Hierbei erhält die Bahnenware die gewünschte Strukturstabilität und die erforderliche Qualität. Im Anschluß an diese letzte Behandlungsstufe wird das Textilflächengebilde von überschüssigen Materialresten gereinigt, z.B. durch eine Absaugevorrichtung 8. Dann wird es von der Trägerfläche 2 getrennt und aufgewickelt. Die Gesamtprozeßzeit dauert etwa 5 bis 6 Minuten. Die gewickelte Warenbahn ist verhältnismäßig weich und elastisch, weist einen fülligen Griff auf und hat ein Gewicht von etwa 120 bis 150 g/m². Der Wickel ist mit 9 und die beflockte substratlose Textilflächenbahn ist mit 10 bezeichnet.

Das nach dem Verfahren der Erfindung erhaltene textile Flächengebilde besteht a) aus dem Kleberschaum der vorgenannten wäßrigen Dispersion, mechanisch luftgeschäumt und weist eine gute Eigenstabilität und zugleich gute Luftdurchlässigkeit aufgrund der großzelligen Struktur auf und b) aus der Flockschicht aus handelsüblicher Flockkonstruktion.

Diese substratlose Bahnenware ist selbsttragend, wobei sich die Kurzfasern im Kleber inbesondere durch das Kalandrieren verbessert verankern und wobei die Fasern den Kleber verstärken. Die Dichte des Flockeintrags begünstigt diesen Verbund. Die auskondensierte Kleberschaumdicke kann zwischen 0,1 und 1 mm je nach dem vorgesehenem Einsatzgebiet betragen.

Es werden eine hohe Atmungsaktivität und Luftdurchlässigkeit erreicht. Der hohe Lufteinschluß gibt der leichten Bahnenware eine dem Gewicht entsprechende Feuchtigkeitsaufnahme. Das optisch volle Bild der Ware läßt scheinbar auf eine schwerere Ware schließen, als sie tatsächlich ist. Die erzielte Bi-Elastizität macht das Produkt bis zu 25% tiefziehfähig.

Es kann Verwendung finden im Fahrzeugbau. Bei der Produktion des sogenannten Autohimmels wird das Produkt auf die Trägerkonstruktion, z.B. Blech oder Kunststoff, vor der Verformung aufgeklebt, dann zusammen mit diesem verformt und gestanzt. Dies ergibt mehrere Vorteile.

Es bildet sich kein Kondenswasser am Autohimmel. Er ist schallisolierend und temperaturisolierend. Er ist modisch in den gewünschten Farben zu bekleiden, nicht verfärbend, nicht verbleichend und reinigungsfreundlich. Bei der Verwendung des textilen Flächengebildes können ebenso Autotüren, Fächer und Ablagen innen mit dieser Ware preisgünstig in modischen Dessins ausgerüstet werden. Die Vorteile gleichen denen des Autohimmels. Als Schallschluckelement können Gehäuse von Schreibmaschinen und anderen Büromaschinen mit dieser textilen Ware ausgestattet werden. Die Schallübertragung wird dabei wesentlich reduziert.

Des weiteren können Taschen und Koffer mit dieser textilen Ware in allen gewünschten Dessins günstig, reinigungsfreundlich und abriebfest ausgekleidet werden.

Das textile Flächengebilde eignet sich ferner mit Vorteilen für die Raumgestaltung als kostengünstiges Bespannmaterial für Räume in Konferenzsälen, Konzertsälen, Theater usw.. Es ist schallbrechend und gering schallreflektierend. Es kann die teuere Textilbespannung ohne weiteres ersetzen. Die Farben und Mustergestaltungen sind je nach Wunsch zu erzielen. Zugleich kann das erwähnte flanellartige Oberflächenaussehen auch in geprägter Form einfach hergestellt werden.

## Patentansprüche

1. Verfahren zum Herstellen eines substratlosen, flexiblen Flockflächengebildes, bestehend aus einer porösen, dünnen Klebstoffschicht und einer Kurzfaserschicht (Flock), bei dem die dünne Kleberschicht nicht haftend von einer Trägerfläche aufgenommen und mit elektrostatisch präparierten Kurzfasern (Flock) beflockt wird, das erhaltene Flockflächengebilde getrocknet und fixiert, von überschüssigem Flock befreit (gereinigt) und von der Trägerfläche getrennt wird, dadurch gekennzeichnet, daß als Klebstoff eine wäßrige, polymere, insbesondere Polyurethan oder Acrylat Luftschaumkleberdispersion vorliegt und beflockt wird und das erhaltene Flockflächengebilde nach dem Beflocken kalandriert wird.

2. Verfahren nach Anspruch 1, dadurch gekennzeichnet, daß das nach dem Beflocken angetrocknete Flockflächengebilde kalandriert wird.

3. Verfahren nach Anspruch 1 oder 2, dadurch gekennzeichnet, daß das Flockflächengebilde vor dem Trocken- und Fixierprozeß oberflächengeprägt wird.

4. Flexibles, dünnes, poröses Flockflächengebilde, bestehend aus Klebstoffschicht und Flock, hergestellt nach Anspruch 1, 2 oder 3, dadurch gekennzeichnet, daß es aus einem ausreagierten wäßrigen Polyurethan- oder vernetzten Acrylat-Schaumkleber mit flanellartiger, gleichmäßig ungleichmäßiger bis verfilzter Flockoberfläche besteht.

## Revendications

1. Procédé de fabrication d'une étoffe floquée flexible sans substrat, composée d'une couche de colle mince, poreuse et d'une couche de fibres courtes (le floc), dans lequel la mince couche de colle est déposée sans adhérence par une surface support et floquée avec des fibres courtes (le floc) préparées électrostatiquement, l'étoffe floquée ainsi obtenue est séchée et fixée, débarrassée du floc excédentaire (nettoyée) et détachée de la surface support, caractérisé en ce qu'on utilise comme colle une dispersion aqueuse de colle moussant à l'air, de nature polymère, en particulier de polyuréthane ou d'acrylate, et qu'on floque cette colle et qu'on calandre l'étoffe floquée ainsi obtenue après le flocage.

2. Procédé selon la revendication 1, caractérisé en ce qu'on calandre l'étoffe floquée séchée après le flocage.

3. Procédé selon la revendication 1 ou 2, caractérisé en ce qu'on gaufre l'étoffe floquée en surface avant le processus de séchage et de fixage.

4. Etoffe floquée flexible, mince, poreuse, composée d'une couche de colle et de floc, fabriquée conformément à la revendication 1, 2 ou 3, caractérisée en ce qu'elle est composée d'une colle moussante aqueuse, qui a fait entièrement sa réaction, faite de polyuréthane ou d'acrylate réticulé, et qui porte une surface floquée du type flanelle, uniformément irrégulière éventuellement jusqu'au feutrage.

## Claims

1. Method of producing a substrate-less, flexible flat-shaped flock structure comprising a porous, thin adhesive layer and a short fibre layer (flock), whereby the thin adhesive layer is non- adhesively received by a carrier surface and flocked with electrostatically-prepared short fibres (flock), the flat-shaped flock structure obtained is dried and fixed, freed of excess flock (cleaned) and separated from the carrier surface, characterised in that the adhesive is in the form of an aqueous, polymeric, more especially polyurethane or acrylate, air-foam adhesive dispersion and is flocked, and the flat-shaped structure obtained is calendered after the flocking process.

2. Method according to claim 1, characterised in that the flat-shaped flock structure, which is surface dried after the flocking process, is calendered.

3. Method according to claim 1 or 2, characterised in that the flat-shaped flock structure is embossed prior to the drying and fixing process.

4. Flexible, thin, porous, flat-shaped flock structure, comprising an adhesive layer and flock and produced in accordance with claims 1, 2 or 3, characterised in that it is formed from a reacted- out, aqueous, polyurethane or cross-linked acrylate foam adhesive with a flannel-like flock surface with an appearance ranging from nonuniform to matted.
